# EUROPÄISCHE PATENTSCHRIFT

(11) **EP 0 980 921 B1**
(45) Veröffentlichungstag und Bekanntmachung des Hinweises auf die Patenterteilung: **06.11.2002**
(21) Anmeldenummer: 99111721.9
(22) Anmeldetag: 17.06.1999
(51) Int. Cl.: D03D 15/00, D06N 7/00

(54) **Verfahren zur Herstellung eines gemusterten Glasgewebes**
Method for producing a patterned glass fabric
Procédé de fabrication d'un tissu de verre à motifs

(30) Priorität: 20.08.1998 DE 19837825
(43) Veröffentlichungstag der Anmeldung: 23.02.2000
(73) Patentinhaber: Vitrulan Textilglas GmbH, 95509 Marktschorgast (DE)
(72) Erfinder: Moll, André Dr. rer. nat., 95448 Bayreuth (DE)
(74) Vertreter: Matschkur, Lindner Blaumeier Patent- und Rechtsanwälte

(56) Entgegenhaltungen:
- EP-A- 0 287 454
- DD-A- 154 939
- DE-U- 8 124 330
- US-A- 4 282 011
- US-A- 5 433 997
- US-A- 5 792 713

## Beschreibung

Die Erfindung bezieht sich auf ein Verfahren zur Herstellung eines gemusterten Glasgewebes, insbesondere für Glastapeten od. dgl.

Zur Herstellung von Glasgeweben werden bereits seit vielen Jahrzehnten Schaftwebstühle eingesetzt (siehe z.B. US5433997A). Dies gilt auch für die Herstellung von Glastapeten, die seit ebenfalls mehr als 25 Jahren üblich ist. Mit Hilfe solcher Schaftwebstühle läßt sich aber kein gemustertes Gewebe herstellen. Für Glasgewebe, das zu Verstärkungszwecken in Kunststoffbauteile eingelegt werden soll, spielt dies keine Rolle. Anders verhält es sich allerdings bei Glastapeten, bei denen man gerne eingewebte Muster hätte, die aber bisher auf dem Markt nicht zur Verfügung stehen.

Um diesem Mangel abzuhelfen, ist ein Verfahren zur Herstellung eines gemusterten Glasgewebes erfindungsgemäß gekennzeichnet durch die Verarbeitung von Glasfasergarnen auf einer mustergesteuerten Jaquardmaschine, wobei für die Kette ein Glasfasergarn mit einem Titer zwischen 130 tex und 150 tex, vorzugweise 139 bis 142 tex, und für den Schuß ein Glasfasergarn mit einem Titer zwischen 190 tex und 400 tex, vorzugsweise 215 tex, verwendet werden, und die Schwankungen im Titer unter einem Wert von ± 10 %, vorzugsweise ± 7 % liegen.

Bei sehr umfangreichen der vorliegenden Erfindung zugrunde liegenden Versuchen hat es sich gezeigt, daß die bislang nie gelungene Verarbeitung von Glasfasern auf Jaquardmaschinen, die der Grund dafür ist, daß gemusterte Glasgewebe bislang nicht zur Verfügung stehen, sich doch herstellen lassen, wenn die vorstehend angesprochenen Grenzwerte, insbesondere die sehr engen Schwankungen im Titer, d. h. dem Tausendmetergewicht des verwendeten Glasfasergams, eingehalten werden. Die Schußdichte soll dabei zwischen 30 und 80 Faden pro 10 cm, vorzugsweise etwa 50 Faden pro 10 cm, betragen. Unterhalb etwa 30 Faden pro 10 cm Schußdichte wird das Gewebe völlig flach und eine Jaquardstrukturierung ist kaum mehr sichtbar. Bei zu hoher Schußdichte, etwa im Bereich von 80 Schußfäden pro 10 cm Gewebe ergeben sich Probleme mit der Weblaufeigenschaft und es treten vermehrt Kettbrüche auf.

Bei der erfindungsgemäßen Verarbeitung von Glasfasergarnen auf einer mustergesteuerten Jaquardmaschine soll auch mit einer hohen Kettdichte zwischen 40 und 100, vorzugsweise 80, Faden pro 10 cm gearbeitet werden.

Eine erhebliche Verbesserung der Sichtbarkeit der Jaquardstrukturierung ergibt sich in Weiterbildung der Erfindung auch dadurch, daß die Glasfasergarne eine Texturierung aufweisen, wobei der Texturiergrad der Kettfäden wesentlich kleiner sein soll als der Texturiergrad der Schußfäden.

Glasfasergarne lassen sich bisher nur äußerst schlecht und nur in einigen wenigen Farben einfärben, wobei die Einfärbung selbstverständlich nur darin bestehen kann, daß man das Glas aus dem die Filamente aus denen die Grundfasern für das Glasfasergarn bestehen, entsprechend einfärbt. Angesichts der äußerst geringen Dicken der Filamente in der Größenordnung von einigen Mikrometern kommt aber selbst ein kräftiger Farbton des Ausgangsglases nicht mehr als entsprechende Farbgebung der Filamente und damit des fertigen Garns zum Tragen.

Um dennoch farbige gemusterte Glasgewebe herstellen zu können, ist in weiterer Ausgestaltung des erfindungsgemäßen Verfahrens vorgesehen, daß den Glasfasergarnen, insbesondere für den Schuß, neben Grundfasern aus Glasfilamenten auch farbige Kunststofffasern beigemischt sind. Beispielsweise kann für die Schußfäden ein Mischgarn mit nicht brennbarem Polyesteranteil Verwendung finden.

Die kräftige Einfärbung der Kunststofffasern gibt dem Glasfasermischgarn eine gewünschte beliebige Farbe. Durch den hohen Anteil an Glasfaserfilamenten, der vorzugsweise erheblich über 50 % liegen soll, und durch die Verwendung spezieller nicht brennbarer Kunststoffe werden aber die vorteilhaften Eigenschaften eines Glasgewebes auch bei diesen Mischgarnen noch beibehalten.

Das fertige gemusterte Gewebe kann in an sich bekannter Weise dann mit einer Mischung aus Stärke und Kunststoff beschichtet werden.

Bei der Verwendung des bevorzugten Glasfasergarns für die Schußfäden mit einem Titer vom 215 tex wird beispielsweise ein Glasfasergarn aus drei Grundfasern mit jeweils 66 tex und 9 µm Filamentdurchmesser eingesetzt. Demgegenüber wäre bei einem noch innerhalb des angegebenen Titerrahmens liegenden Glasfasergarn von 390 tex das Garn so ausgebildet, daß aus fünf Grundfasern von 71 tex mit wahlweise 9 µm oder 10,5 µm Filamentdurchmesser ausgegangen wird. Die angegebenen alternativen Filamentdurchmesser sind dabei optisch nicht zu unterscheiden und führen zu praktisch ein und dem gleichen Produkt mit 390 tex.

## Patentansprüche

1. Verfahren zur Herstellung eines gemusterten Glasgewebes für Glastapeten **gekennzeichnet durch** die Verarbeitung von Glasfasergarnen auf einer mustergesteuerten Jaquardmaschine, wobei für die Kette ein Glasfasergarn mit einem Titer zwischen 130 tex und 150 tex, vorzugsweise 139 bis 142 tex, und für den Schuß ein Glasfasergarn mit einem Titer zwischen 190 tex und 400 tex, vorzugsweise 215 tex, verwendet werden, und die Schwankungen im Titer unter einem Wert von ± 10 %, vorzugsweise ± 7 % liegen.

2. Verfahren nach Anspruch 1, **dadurch gekennzeichnet, daß** mit einer hohen Kettdichte zwischen 40 und 100, vorzugsweise 80, Faden pro 10 cm gearbeitet wird.

3. Verfahren nach Anspruch 1 oder 2, **dadurch gekennzeichnet, daß** die Schußdichte zwischen 30 und 80, vorzugsweise 50, Faden pro 10 cm beträgt.

4. Verfahren nach einem der Ansprüche 1 bis 3, **dadurch gekennzeichnet, daß** die Glasfasergarne eine Texturierung aufweisen, wobei der Texturiergrad der Kettfäden wesentlich kleiner ist als der Texturiergrad der Schußfäden.

5. Verfahren nach einem der Ansprüche 1 bis 4, **dadurch gekennzeichnet, daß** den Glasfasergarnen, insbesondere für den Schuß, neben den Grundfasern aus Glasfilamenten auch, vorzugsweise farbige Kunststofffasern beigemischt sind.

6. Verfahren nach Anspruch 5, **gekennzeichnet durch** die Verwendung eines Mischgarns mit nichtbrennbarem Polyester.

7. Verfahren nach einem der Ansprüche 1 bis 6, **dadurch gekennzeichnet, daß** das fertige gemusterte Gewebe mit einer Mischung aus Stärke und Kunststoff beschichtet wird.

## Claims

1. Method of manufacturing a patterned glass fabric for glass carpets, **characterised by** the processing of glass fibre yarns on a pattern-controlled Jacquard loom, wherein for the warp a glass fibre yarn with a titre of between 130 tex and 150 tex, preferably 139 to 142 tex is used, and for the weft a glass fibre yarn with a titre of between 190 tex and 400 tex, preferably 215 tex, is used, and the fluctuations in titre lie below a value of ±10 %, preferably ±7 %.

2. Method according to claim 1, **characterised in that** the method is carried out with a high warp thread count of between 40 and 100, preferably 80, threads per 10 cm.

3. Method according to claim 1 or 2, **characterised in that** the weft thread count is between 30 and 80, preferably 50, threads per 10 cm.

4. Method according to one of claims 1 to 3, **characterised in that** the glass fibre yams are textured, the degree of texturing of the warp threads being substantially smaller than the degree of texturing of the weft threads.

5. Method according to one of claims 1 to 4, **characterised in that** preferably coloured plastics fibres are mixed with the glass fibre yarns, in particular for the weft, in addition to the base fibres of glass filaments.

6. Method according to claim 5, **characterised by** the use of a mixed yarn with non-combustible polyester.

7. Method according to one of claims 1 to 6, **characterised in that** the finished patterned fabric is coated with a mixture of starch and plastics material.

## Revendications

1. Procédé de fabrication d'un tissu de verre à motifs pour papiers peints à base de verre, **caractérisé par** le traitement de fils de fibre de verre sur un métier Jacquard commandé par modèle, dans lequel on utilise pour la chaîne un fil de fibre de verre présentant un titre compris entre 130 tex et 150 tex, de préférence entre 139 et 142 tex, et pour la trame un fil de fibre de verre présentant un titre compris entre 190 tex et 400 tex, de préférence égal à 215 tex, et dans lequel les fluctuations du titre sont inférieures à une valeur de ± 10 %, de préférence ± 7 %.

2. Procédé selon la revendication 1, **caractérisé en ce que** l'on travaille avec un compte en chaîne élevé compris entre 40 et 100, de préférence égal à 80 fils pour 10 cm.

3. Procédé selon la revendication 1 ou 2, **caractérisé en ce que** le duitage est compris entre 30 et 80, de préférence égal à 50 fils pour 10 cm.

4. Procédé selon l'une des revendications 1 à 3, **caractérisé en ce que** les fils de fibre de verre présentent une texturation, le degré de texturation des fils de chaîne étant sensiblement inférieur au degré de texturation des fils de trame.

5. Procédé selon l'une des revendications 1 à 4, **caractérisé en ce que** l'on ajoute en mélange aux fils de fibre de verre, en particulier pour la trame, outre les fils de base composés de filaments de verre, de préférence aussi des fils synthétiques colorés.

6. Procédé selon la revendication 5, **caractérisé par** l'utilisation d'un fil mixte comportant du polyester non combustible.

7. Procédé selon l'une des revendications 1 à 6, **caractérisé en ce que** le tissu à motifs fini est revêtu d'un mélange composé d'amidon et de plastiques.
